# EUROPÄISCHE PATENTSCHRIFT

(11) **EP 3 623 509 B1**
(45) Veröffentlichungstag und Bekanntmachung des Hinweises auf die Patenterteilung: **07.04.2021**
(21) Anmeldenummer: 18194179.0
(22) Anmeldetag: 13.09.2018
(51) Int. Cl.: D03D 15/00, D03D 1/00

(54) **GEWEBE AUS MITEINANDER VERWOBENEN ZWIRNEN**
FABRIC MADE OF TWISTED YARNS
TISSU DE FILS RETORS

(43) Veröffentlichungstag der Anmeldung: 18.03.2020
(73) Patentinhaber: Lenzing Aktiengesellschaft, 4860 Lenzing (AT)
(72) Erfinder: Suchomel, Friedrich, 4861 Schörfling am Attersee (AT); Eichinger, Dieter, 8280 Fürstenfeld (AT)
(74) Vertreter: Nemec, Harald

(56) Entgegenhaltungen:
- EP-A1- 1 127 969
- EP-A1- 2 487 283
- CN-U- 207 523 508

## Beschreibung

Die vorliegende Erfindung betrifft ein Gewebe aus miteinander verwobenen Zwirnen, welches sich zur Verwendung in Automobil-Anwendungen, insbesondere als Stoffbezug in Automobilsitzen eignet.

Die Erfindung betrifft Gewebe für die Verwendung in Automobilsitzen (insbesondere für die Flächen, die in Kontakt mit den Fahrzeuginsassen kommen) sowie Automobilsitze, die die erfindungsgemäßen Gewebe enthalten. Derartige Gewebe unterliegen während des meist langjährigen Gebrauchs starker mechanischer Beanspruchung, dürfen aber möglichst wenig Verschleiß zeigen. Verschleiß wird insbesondere durch Scheuern und Pilling hervorgerufen.

Gleichzeitig steigen die Anforderungen an einen guten Sitzkomfort immer mehr an. Der Sitzkomfort kann spürbar erhöht werden durch die Verwendung von Fasern mit gutem Feuchtigkeitsaufnahmevermögen. Dafür kämen vor allem cellulosische Fasern und Wolle in Frage, aber diese haben üblicherweise eine im Vergleich zu Synthesefasern deutlich reduzierte Scheuerfestigkeit und erhöhtes Pilling.

Autositzstoffe bestehen derzeit vorwiegend aus Synthesefasern und dabei hauptsächlich aus 100% Polyesterfasern (Garnfärbung / spinngefärbt) oder einer Mischung mit Wolle. In Geweben aus 100% Polyester wird überwiegend kostengünstiges Filamentgarn verwendet, wobei in Mischung mit Wolle ein hochpreisiges Kammgarn zum Einsatz kommt. Nur so können die hohen Anforderungen der Automobilindustrie erfüllt werden. Hohe Anforderungen, welche insbesondere von deutschen OEMs an Autositzstoffe gestellt werden, umfassen eine hohe Abriebfestigkeit, kein Auftreten von Pilling und Reibechtheit, insbesondere Naßreibechtheit. Seit dem Abgasskandal und der steigenden Produktion von Elektroautos wird das Argument der Nachhaltigkeit für die Automobilindustrie immer wichtiger. Gemäß dem Stand der Technik wird infolgedessen recyceltes Polyester mit oder ohne Wolle für die Produktion von Autositzstoffen verwendet. Der Einsatz von Baumwolle als ökologisch nachhaltigere Faser ist nicht möglich, da sie einen zu geringen Faserdurchmesser (schlechte Scheuerbeständigkeit) hat, zu geringe Faserlänge (leichtes Pilling) und schlechte Naßreibechtheiten bei dunklen Farben. Dies resultiert daraus, dass für Baumwolle nur eine Garn- bzw. Stückfärbung und keine Spinnfärbung möglich ist. In der Vergangenheit wurden auch Viskosefasern in Kombination mit Polyesterfasern eingesetzt, siehe zum Beispiel CN 207523508 U.

Die eingesetzten Fasertypen hatten aber die gleichen Nachteile wie Baumwolle.

Die vorliegende Erfindung stellt sich zur Aufgabe ein Gewebe, welches insbesondere als Autositzstoff verwendet werden kann, zur Verfügung zu stellen, in welchem zumindest ein Teil der derzeit verwendeten Fasermaterialien aus Polyester durch cellulosische Fasern ersetzt wird.

Diese Aufgabe wird durch ein Gewebe gemäß Anspruch 1 gelöst.

Weiters betrifft die Erfindung die Verwendung des erfindungsgemäßen Gewebes in Automobilanwendungen, ein Verfahren zur Feststellung, ob sich ein Gewebe bzw. die darin enthaltenen Garne für Automobilanwendungen eignet, sowie ein Verfahren zur Herstellung eines Gewebes, welches den Schritt der Überprüfung, ob sich das Gewebe bzw. die darin enthaltenen Garne für Automobilanwendungen eignet, enthält.

Bevorzugte Ausführungsformen sind in den Unteransprüchen angeführt.

### Detaillierte Beschreibung der Erfindung

Das erfindungsgemäße Gewebe besteht aus in an sich bekannter Weise miteinander verwobenen Zwirnen (Kett- und Schussfaden), wobei die Zwirne ihrerseits jeweils aus zwei miteinander verzwirnten Garnen bestehen, welche Fasern enthalten.

Anstelle herkömmlicher Gewebe, die in Automobilsitzen verwendet werden, enthalten die erfindungsgemäßen Gewebe zumindest einen gewissen Anteil an Garnen, welche cellulosische Stapelfasern der Gattungen Lyocell (im Folgenden: "Lyocellfasern" genannt) und/oder der Gattungen Viskose (im Folgenden: "Viskosefasern") und/oder Modal (im Folgenden "Modalfasern") enthalten.

Die Begriffe "Lyocell", "Viskose" und "Modal" sind generische Begriffe, die in der EU Textilkennzeichnungsverordnung (https://eur-lex.europa.eu/LexUriServ/LexUriServ.do?uri=OJ:L:2011:272:0001:0064:DE:PDF) näher erläutert sind. Bei Lyocellfasern handelt es sich um Cellulosefasern, die durch das Verspinnen von Lösungen der Cellulose ohne Derivatisierung erhalten werden. Bei Viskoseund Modalfasern handelt es sich um Fasern, die durch das Verspinnen eines Cellulosederivats (Cellulosexanthogenat) erhalten werden und im Fall von Modalfasern zusätzlich durch bestimmte textile Parameter gekennzeichnet sind.

In den erfindungsgemäßen Geweben enthält zumindest eines der miteinander zu einem Zwirn verzwirnten Garne ein Gemisch aus Polyesterfasern und den erwähnten cellulosischen Stapelfasern.

Bevorzugt liegen in dem Garn als cellulosische Stapelfasern entweder nur Lyocellfasern oder nur Modalfasern bzw. nur Viskosefasern vor. Es sind aber auch Mischungen möglich.

Bevorzugt werden als cellulosische Stapelfasern Lyocellfasern oder Modalfasern bzw. Mischungen aus Lyocellfasern und Modalfasern eingesetzt.

Ebenso können in einem erfindungsgemäßen Gewebe verschiedene Garne eingesetzt werden, welche verschiedene Zusammensetzungen, sowohl was die Art der enthaltenen cellulosischen Stapelfasern als auch deren Mischungsverhältnis mit den Polyesterstapelfasern betrifft, aufweisen.

Der Anteil an cellulosischen Stapelfasern im erfindungsgemäßen Gewebe liegt bei 10 Gew.% oder mehr, bevorzugt 20 Gew.% oder mehr, insbesondere bevorzugt 30 Gew.% oder mehr.

Die Obergrenze des Anteils an cellulosischen Stapelfasern im Gewebe kann bis zu 90 Gew.%, insbesondere bis zu 70 Gew.%, bevorzugt bis zu 60 Gew.%, besonders bevorzugt bis zu 50 Gew.% betragen.

Was die Garne betrifft, in welchen die cellulosischen Stapelfasern enthalten sind, so kann der Anteil an cellulosischen Stapelfasern 10 Gew.% bis 90 Gew.%, bevorzugt 20 Gew.% bis 70 Gew.%, insbesondere 30 Gew.% bis 60 Gew.% betragen.

An folgenden Beispielen sei der Gewichtsanteil an cellulosischen Stapelfasern in den Garnen bzw. im Gewebe weiter erläutert:
1) Gewebe aus zwei Zwirnen, die jeweils aus zwei Garnen mit je 70% Polyesterstapelfasern und 30% Modalfasern bestehen:
   Gesamtanteil an cellulosischen Stapelfasern (hier: Modalfasern) im Gewebe: 30%.
   Anteil der Modalfasern in den Garnen: jeweils 30%
2) Gewebe aus zwei Zwirnen A und B
   Zwirn A besteht aus zwei Garnen mit je 70% Polyesterstapelfasern und 30% Modalfasern
   Zwirn B besteht aus zwei Garnen mit je 50% Polyesterstapelfasern und 50% Lyocellfasern Beide Zwirne haben gleiches Gewicht.

Gesamtanteil an cellulosischen Stapelfasern im Gewebe: 40% (Mittel aus 30% und 50%) Anteil an cellulosischen Stapelfasern in den Garnen: 30% bzw. 50%.

Überraschenderweise wurde gefunden, dass sich Gewebe besonders gut zur Verwendung in automobilen Anwendungen, insbesondere in Automobilsitzen, eignen, wenn das Gewebe bzw. jene darin enthaltenen Garne, welche Polyester-Stapelfasern und die cellulosischen Stapelfasern enthalten, sowie die daraus hergestellten Zwirne die folgenden Beziehungen erfüllen:
a) 32881*Faserart_{Cell} + 9969*Titer_{Cell} -257*Schnittlänge_{Cell} - 20714*Schnittlänge_{PET} + 24514*Z_{α} - 20514*G_{α} - 4119*Flächengewicht + 5850*Kettdichte + 3004*Schussdichte - 833018 ≥ 100.000, bevorzugt ≥ 140.000, besonders bevorzugt ≥ 170.000, insbesondere bevorzugt ≥ 195.000
b) -115*Schnittlänge_{PET} + 171*Z_{α} - 129*G_{α} - 29*Flächengewicht + 37*Kettdichte + 19*Schussdichte - Garntiter - 6155 ≥ 1500, bevorzugt ≥ 1800, besonders bevorzugt ≥ 1900.

Dabei gilt

| | |
|---|---|
| Faserart_{Cell}: | Faserart der cellulosischen Stapelfaser, wobei gilt: Lyocell=1; Modal=2, für Mischungen aus Lyocell und Viskose und/oder Modal ergibt sich ein Wert zwischen 1 und 2 je nach Gewichtsanteil der Lyocell- und Viskose- bzw. Modalfasern. D.h. z.B. bei Mischungen, die Lyocell und Modal im Verhältnis 80 zu 20 enthalten, ist der Wert für Faserart_{Cell} = 1,2(1*0,8 + 2*0,2) |
| Titer_{Cell} | Einzelfasertiter der enthaltenen Cellulosestapelfasern in [dtex], für Mischungen aus Lyocell und Viskose und/oder Modal je nach Gewichtsanteil. Beispiel: Bei einer Mischung von Lyocell 1,3 dtex und Modal 1,7 dtex im Verhältnis 80 zu 20 ergibt sich ein Wert für Titer_{Cell} von 1,38 (1,3*0,8 + 1,7*0,2). |
| Schnittlänge_{Cell} | Schnittlänge der enthaltenen Cellulosestapelfasern in [mm], für Mischungen aus Lyocell und Viskose und/oder Modal je nach Gewichtsanteil wie im obigen Beispiel für Titer_{Cell} |
| Schnittlänge_{PET} | Schnittlänge der enthaltenen Polyesterstapelfasern in [mm] |
| Z_{α} | Drehungsbeiwert des Zwirns: ${Z}_{α} = T \times √ \frac{Titer}{1000} ,$ |
| | wobei |
| | T die Drehung des Zwirns in Anzahl Drehungen pro Meter und *Titer* den Titer des Zwirns (in tex) bedeuten |
| G_{α} | Drehungsbeiwert des Garns, zu ermitteln analog zum Drehungsbeiwert des Zwirns |
| Flächengewicht | Flächengewicht des Gewebes in [g/m²] |
| Kettdichte | Kettdichte des Gewebes in [Fd/10cm] |
| Schußdichte | Schussdichte des Gewebes in [Fd/10cm] |
| Garntiter | Titer der Garne in [dtex] |

Die Ermittlung sämtlicher oben angegebenen textilen Parameter ist dem Fachmann auf diesem Gebiet geläufig.

Es hat sich überraschenderweise gezeigt, dass Gewebe, welche die obige Formeln erfüllen, die von der Autoindustrie geforderte Scheuerbeständigkeit im sogenannten "Martindale-Scheuertouren-Test" gemäß ISO 12947, insbesondere ISO 12947-2, erfüllen.

Die Autoindustrie verlangt dabei üblicherweise eine Scheuernote von mindestens 3 bei einer Scheuertourenzahl von 35.000 bis 60.000, insbesondere 50.000 bis 60.000 und einem Auflagendruck von 12 kPa. Die Scheuernote wird als Maß der Verfärbung/Vergrauung der Probe nach ISO 105-A02 auf einer Skala von 1 (schlechtester Wert) bis 5 (bester Wert) angegeben. Ab einem Wert von 3 kann das Gewebe als für die Verwendung in Automobilsitzen geeignet betrachtet werden. Dabei kann die Anforderung je nach Positionierung des Gewebes im Automobilsitz (z.B. Seitenbahnen gegenüber Mittelbahn) variieren, was sich entweder in einer geringeren Anforderung an die Scheuernote oder einer geringeren Scheuertourenzahl wiederspiegelt.

Weiters verlangt die Autoindustrie einen bestimmten (geringen) Beschädigungsgrad des Gewebes nach Beendigung des Scheuertourentests (also nach einer Scheuertourenzahl von 35.000 bis 60.000, insbesondere 50.000 bis 60.000). Wenn an der gescheuerten Stelle bei visueller Betrachtung zwei (oder mehr) Fadenbrüche auftreten, wird das Gewebe als für die Verwendung in Autositzen als ungeeignet angesehen.

Es hat sich überraschenderweise herausgestellt, dass eine eindeutige Beziehung zwischen der Kombination der genannten Parameter und der Eignung (oder auch Nicht-Eignung) eines Gewebes für eine Anwendung insbesondere in Automobilsitzen besteht.

Erfüllt das erfindungsgemäße Gewebe die beiden obigen Formeln a) und b), so erreicht es auch eine Scheuernote von zumindest 3 sowie den gewünschten (niedrigen) Beschädigungsgrad bei gegebener Scheuertourenzahl.

Zur Herstellung des erfindungsgemäßen Gewebes muss der Fachmann lediglich die Parameter der eingesetzten Garne, Zwirne sowie die Gewebekonstruktion dahingehend anpassen, dass die obigen Beziehungen erfüllt sind.

In einem erfindungsgemäßen Gewebe ist der Titer_{Cell} bevorzugt ≥ 0,9 dtex, besonders bevorzugt ≥ 1,25 dtex.

Weiters bevorzugt beträgt die Schnittlänge der enthaltenen cellulosischen Stapelfaser Schnittlänge_{Cell} bevorzugt ≥ 34 mm, besonders bevorzugt ≥ 38 mm.

Für Viskosefasern gelten als besonders bevorzugte Bereiche für Titer_{Cell} ≥ 2,4 dtex und für Schnittlänge_{Cell} bevorzugt ≥ 50 mm.

Überraschenderweise wurde festgestellt, dass man die hohen Anforderungen der Automobilindustrie mit einer Kombination von Polyesterstapelfasern mit cellulosischen Stapelfasern insbesondere dann erfüllen kann, wenn man den Titer der Stapelfasern auf mindestens 2,5 dtex und die Schnittlänge der Stapelfasern auf mindestens 50 mm erhöht.

In einer weiteren bevorzugten Ausführungsform der vorliegenden Erfindung beträgt der Drehungsbeiwert Z_{α} jener Zwirne, welche Garne mit cellulosischen Stapelfasern enthalten, 140 - 165.

Weiters bevorzugt beträgt der Drehungsbeiwert G_{α} jener Garne, welche cellulosische Stapelfasern enthalten, 90 - 135, insbesondere 110 - 135

Das Flächengewicht des erfindungsgemäßen Gewebes kann bevorzugt 180 - 500 [g/m²] betragen.

Die Kett- und Schussdichte kann der Fachmann in Abhängigkeit von der Dicke der eingesetzten Garne im Rahmen seines Fachwissens einstellen.

Besonders bevorzugt ist ein Gewebe, welches eine Kombination sämtlicher oben beschriebener bevorzugte Werte aufweist, für welches also gilt:
Titer_{Cell} bevorzugt ≥ 0,9 dtex, besonders bevorzugt ≥ 1,25 dtex, insbesondere ≥ 2,4 dtex oder ≥ 2,5 dtex.
Schnittlänge_{Cell} bevorzugt ≥ 34mm, besonders bevorzugt ≥ 38 mm, insbesondere mindestens 50 mm
Drehungsbeiwert des Zwirns Z_{α} 140 - 165
Drehungsbeiwert des Garns G_{α} 90 - 135, insbesondere 110 - 135
Flächengewicht: 80 - 500 [g/m²].

In einem erfindungsgemäßen Gewebe können die enthaltenen cellulosischen Stapelfasern gefärbt, insbesondere spinngefärbt sein. Unter einer Spinnfärbung versteht der Fachmann das Zumischen eines Farbstoffes in die Spinnlösung, aus welcher die Faser versponnen wird, oder in einen Vorläufer davon. Dadurch entstehen Fasern, welche nicht nur oberflächlich, sondern durchgehend über ihre Fasermatrix gefärbt sind.

Setzt man solche spinngefärbte man made Cellulosefasern innerhalb der Spezifikationen der obigen Formeln a) und b) ein, kann man selbst bei Fasern mit dunklen Farben die geforderte Spezifikation der Naßreibechtheit, die bei solchen Fasern besonders kritisch ist, erreichen.

Eine weitere bevorzugte Ausführungsform des erfindungsgemäßen Gewebes ist dadurch gekennzeichnet, dass ein Teil der Zwirne ein Polyesterfilamentgarn enthält oder aus Polyesterfilamentgarnen besteht.

Überraschenderweise wurde gefunden, dass eine (teilweise) Verwendung von Polyesterfilamentgarnen, wie sie an sich bereits jetzt zur Herstellung von Geweben für Automobilsitzen eingesetzt werden, auf die durch die obigen Formeln a) und b) gegebenen Zusammenhänge keinen Einfluss hat.

Mit anderen Worten spielt ein gewisser Anteil an Polyesterfilamentgarnen für die Eignung der erfindungsgemäßen Gewebe in Automobilsitzen keine Rolle.

Eine weitere bevorzugte Ausführungsform des erfindungsgemäßen Gewebes ist dadurch gekennzeichnet, dass das Gewebe außer Polyesterstapelfasern, Lyocellstapelfasern, Viskosestapelfasern und/oder Modalstapelfasern sowie ggf. Polyesterfilamentgarnen keine weiteren textilen Fasermaterialien enthält.

Ein weiterer Aspekt der vorliegenden Erfindung betrifft die Verwendung eines erfindungsgemäßen Gewebes in Automobil-Anwendungen, insbesondere als Stoffbezug in Automobilsitzen.

Die vorliegende Erfindung betrifft auch ein Verfahren zur Feststellung der Eignung eines Gewebes aus miteinander verwobenen Zwirnen, wobei jeweils zwei Garne miteinander zu einem Zwirn verzwirnt sind und wobei zumindest eines der Garne Polyester-Stapelfasern und cellulosische Stapelfasern der Gattungen Lyocell, Viskose und/oder Modal enthält, wobei der Anteil an cellulosischen Stapelfasern im Gewebe von 10 Gew.% bis zu 90 Gew.% beträgt, für die Anwendung in Automobilen, insbesondere in Automobilsitzen, welches dadurch gekennzeichnet ist, dass für das Gewebe bzw. jene der darin enthaltenen Garne, welche Polyester-Stapelfasern und cellulosische Stapelfasern enthalten, sowie die daraus hergestellten Zwirne, die sich aus den beiden Expressionen
a') 32881*Faserart_{Cell} + 9969*Titer_{Cell} -257*Schnittlänge_{Cell} - 20714*Schnittlänge_{PET} + 24514*Z_{α} - 20514*G_{α} - 4119*Flächengewicht + 5850*Kettdichte + 3004*Schussdichte - 833018
   und
b') -115*Schnittlänge_{PET} + 171*Z_{α} - 129*G_{α} - 29*Flächengewicht + 37*Kettdichte + 19*Schussdichte - Garntiter - 6155
ergebenden Werte ermittelt werden und überprüft wird, ob
der sich aus der Expression a' ergebende Wert ≥ 100.000, bevorzugt ≥ 140.000, besonders bevorzugt ≥ 170.000, insbesondere bevorzugt ≥ 195.000 ist und
der sich aus der Expression b' ergebende Wert ≥ 1500, bevorzugt ≥ 1800, besonders bevorzugt ≥ 1900 ist.

Die in den beiden Expressionen a' und b' verwendeten Parameter sowie deren Messung sind wie bereits oben angegeben.

Wenn beide sich aus den Expressionen a' und b' ergebenden Werte oberhalb der oben angegebenen Untergrenzen liegen, ist das Gewebe für die Anwendung in Automobilen, insbesondere in Automobilsitzen, geeignet.

Die Untergrenzen können vom Fachmann in Abhängigkeit der vom Kunden (Automobilhersteller) vorgegebenen Spezifikationen gewählt werden. Wird vom Kunden z.B. für eine bestimmte Anwendung eine etwas niedrigere Scheuernote (z.B. 3) bzw. das Erreichen einer bestimmten Scheuernote bei einer geringeren Scheuertourenzahl (z.B. 35.000) als ausreichend angesehen, kann die Untergrenze des Werts für die Expression a' im niedrigeren Bereich (ab 100.000) angesetzt werden.

Weiters betrifft die vorliegende Erfindung ein Verfahren zur Herstellung eines für die Anwendung in Automobilen, insbesondere in Automobilsitzen, bestimmten Gewebes aus miteinander verwobenen Zwirnen, wobei jeweils zwei Garne miteinander zu einem Zwirn verzwirnt sind und wobei zumindest eines der Garne Polyester-Stapelfasern und cellulosische Stapelfasern der Gattungen Lyocell, Viskose und/oder Modal enthält, wobei der Anteil an cellulosischen Stapelfasern im Gewebe von 10 Gew.% bis 90 Gew.% beträgt, umfassend
- den Schritt des Einsetzens von bestehenden oder geplanten Parameter des Gewebes bzw. der darin enthaltenen Garne, welche Polyester-Stapelfasern und cellulosische Stapelfasern enthalten, sowie der daraus hergestellten Zwirne in die Expressionen
   a') 32881*Faserart_{Cell} + 9969*Titer_{Cell} -257*Schnittlänge_{Cell} - 20714*Schnittlänge_{PET} + 24514*Z_{α} - 20514*G_{α} - 4119*Flächengewicht + 5850*Kettdichte + 3004*Schussdichte - 833018
      und
   b') -115*Schnittlänge_{PET} + 171*Z_{α} - 129*G_{α} - 29*Flächengewicht + 37*Kettdichte + 19*Schussdichte - Garntiter - 6155,
- gegebenenfalls Anpassen der bestehenden Parameter bzw. Vervollständigen der Parameter,
sodass der sich aus der Expression a' ergebende Wert ≥ 100.000, bevorzugt ≥ 140.000, besonders bevorzugt ≥ 170.000, insbesondere bevorzugt ≥ 195.000 ist und
der sich aus der Expression b' ergebende Wert ≥ 1500, bevorzugt ≥ 1800, besonders bevorzugt ≥ 1900 ist.

Die in den beiden Expressionen a' und b' verwendeten Parameter sowie deren Messung sind erneut wie bereits oben definiert.

Der Fachmann kann somit im Zuge der Herstellung eines Gewebes anhand der Parameter der Garne, Zwirne und des Gewebes, die geplant sind, feststellen, ob damit ein geeignetes Gewebe herstellbar sein wird. Falls dies aufgrund einer Nichterfüllung der gewünschten Werte (rechte Seite der Formel) nicht zutrifft, kann der Fachmann einen oder mehrere Parameter entsprechend abändern.

### Ausführungsbeispiele:

Aus Polyesterstapelfasern und Lyocellstapelfasern sowie spinngefärbten Modalstapelfasern wurden Garne hergestellt. Jeweils zwei dieser Garne wurden zu einem Zwirn verzwirnt, und die resultierenden Zwirne wurden miteinander zu einem Gewebe verwoben.

Das (Gewichts-)Verhältnis an cellulosischen Stapelfasern zu Polyesterstapelfasern in den Garnen betrug jeweils 30 zu 70.

Die resultierenden Gewebe wurden einem Martindale-Scheuertouren-Test ausgesetzt. Die Scheuertourenzahl betrug jeweils 50.000 Umdrehungen, mit Ausnahme jener Gewebe, die Cellulosefasern, die eine Schnittlänge von 75 mm aufwiesen. Bei diesen Geweben betrug die Scheuertourenzahl 60.000 Umdrehungen.

In den folgenden Tabellen sind die jeweiligen Parameter der eingesetzten Fasermaterialien, der Garne, der Zwirne sowie des Gewebes zusammengefasst.

Die Tabelle 1 führt dabei die für die Formel a) relevanten Parameter, den bei Einfügen in den linken Teil der Formel a) resultierenden Wert sowie die tatsächlich erhaltene Scheuernote an.

Die Tabelle 2 führt die für die Formel b) relevanten Parameter, den bei Einfügen in den linken Teil der Formel b) resultierenden Wert sowie das Ergebnis der tatsächlichen Beurteilung des Beschädigungsgrades an ("0" für "keine Beschädigung", d.h. weniger als 2 Fadenbrüche an der gescheuerten Stelle, "1" für "Beschädigung", also 2 oder mehr Fadenbrüche an der gescheuerten Stelle):

**Tabelle 1:**

| Beispiel No. | Faserart_{Cell}* | Titer_{Cell} (dtex) | Schnitt- länge_{Cell} (mm) | Schnittlänge_{PET} (mm) | Z_{α} | G_{α} | Flächengewicht (g/m²) | Kettdichte (Fd/10cm) | Schußdichte (Fd/10cm) | Ergebnis Formel | Gemessene Scheuernote |
|---|---|---|---|---|---|---|---|---|---|---|---|
| 1 | 1 | 1,4 | 38 | 38 | 133 | 110 | 304 | 275 | 124 | 149814 | 3 |
| 2 | 1 | 2,8 | 50 | 50 | 154 | 120 | 299 | 272 | 124 | 224817 | 4,5 |
| 3 | 1 | 3,3 | 60 | 60 | 165 | 125 | 302 | 272 | 124 | 174819 | 3,5 |
| 4 | 2 | 3,3 | 51 | 60 | 160 | 135 | 328 | 316 | 188 | 224865 | 4,5 |
| 5 | 2 | 3,3 | 51 | 60 | 160 | 135 | 232 | 272 | 124 | 149919 | 3 |
| 6 | 1 | 2,8 | 50 | 60 | 165 | 125 | 300 | 248 | 168 | 172418 | 3,5 |
| 7 | 1 | 3,3 | 60 | 60 | 165 | 125 | 300 | 248 | 168 | 174833 | 3,5 |
| 8 | 2 | 2,5 | 50 | 60 | 165 | 125 | 300 | 248 | 168 | 202306 | 4 |
| 9 | 1 | 4,7 | 75 | 78,4 | 151 | 90 | 300 | 248 | 168 | 178591 | 3,5 |
| 10 | 1 | 6,7 | 75 | 78,4 | 151 | 90 | 300 | 248 | 168 | 198529 | 4 |
| 11 | 2 | 3,3 | 75 | 78,4 | 151 | 90 | 300 | 248 | 168 | 197515 | 4 |

| | | | | | | | | | | | |
|---|---|---|---|---|---|---|---|---|---|---|---|
| * 1 = Lyocell, 2 = Modal | | | | | | | | | | | |

**Tabelle 2:**

| Beispiel No. | Faserart_{Cell}* | Titer_{Cell} (dtex) | Schnittlänge_{Cell} (mm) | Schnittlänge_{PET} (mm) | Z_{α} | G_{α} | Flächengewicht (g/m²) | Kettdichte (Fd/10cm) | Schußdichte (Fd/10cm) | Garntiter (dtex) | Ergebnis Formel | Beschädigung |
|---|---|---|---|---|---|---|---|---|---|---|---|---|
| 1 | 1 | 1,4 | 38 | 38 | 133 | 110 | 304 | 275 | 124 | 769,23 | 974 | |
| 2 | 1 | 2,8 | 50 | 50 | 154 | 120 | 299 | 272 | 124 | 714,29 | 1984 | 0 |
| 3 | 1 | 3,3 | 60 | 60 | 165 | 125 | 302 | 272 | 124 | 714,29 | 1983 | 0 |
| 4 | 2 | 3,3 | 51 | 60 | 160 | 135 | 328 | 316 | 188 | 588,24 | 2054 | 0 |
| 5 | 2 | 3,3 | 51 | 60 | 160 | 135 | 232 | 272 | 124 | 588,24 | 1994 | 0 |
| 6 | 1 | 2,8 | 50 | 60 | 165 | 125 | 300 | 248 | 168 | 714,29 | 1989 | |
| 7 | 1 | 3,3 | 60 | 60 | 165 | 125 | 300 | 248 | 168 | 714,29 | 1989 | 0 |
| 8 | 2 | 2,5 | 50 | 60 | 165 | 125 | 300 | 248 | 168 | 714,29 | 1989 | 0 |
| 9 | 1 | 4,7 | 75 | 78,4 | 151 | 90 | 300 | 248 | 168 | 714,29 | 1994 | 0 |
| 10 | 1 | 6,7 | 75 | 78,4 | 151 | 90 | 300 | 248 | 168 | 714,29 | 1994 | 0 |
| 11 | 2 | 3,3 | 75 | 78,4 | 151 | 90 | 300 | 248 | 168 | 714,29 | 1994 | 0 |

| | | | | | | | | | | | | |
|---|---|---|---|---|---|---|---|---|---|---|---|---|
| * 1 = Lyocell, 2 = Modal | | | | | | | | | | | | |

Aus den Tabellen geht in eindrucksvoller Weise der Zusammenhang der Eignung bzw. auch Nichteignung der jeweiligen Gewebe mit den erhaltenen Werten aus den Formeln a) und b) hervor.

Beispiel 1 entspricht dabei zwar hinsichtlich der Scheuernote im Scheuertouren-Test den Anforderungen (die Bedingung der Formel a) ist erfüllt, siehe Tabelle 1), erfüllt aber nicht die Bedingung der Formel b) (siehe Tabelle 2) und wies daher einen zu hohen Beschädigungsgrad auf.

## Patentansprüche

1. Gewebe aus miteinander verwobenen Zwirnen, wobei jeweils zwei Garne miteinander zu einem Zwirn verzwirnt sind und wobei zumindest eines der Garne PolyesterStapelfasern und cellulosische Stapelfasern der Gattungen Lyocell, Viskose und/oder Modal enthält, wobei der Anteil an cellulosischen Stapelfasern im Gewebe von 10 Gew.% bis zu 90 Gew.% beträgt, **dadurch gekennzeichnet, dass** das Gewebe bzw. jene der darin enthaltenen Garne, welche Polyester-Stapelfasern und cellulosische Stapelfasern enthalten, sowie die daraus hergestellten Zwirne die folgenden Beziehungen erfüllen:
a) 32881*Faserart_{Cell} + 9969*Titer_{Cell} -257*Schnittlänge_{Cell} - 20714*Schnittlänge_{PET} + 24514*Z_{α} - 20514*G_{α} - 4119*Flächengewicht + 5850*Kettdichte + 3004*Schussdichte - 833018 ≥ 100.000, bevorzugt ≥ 140.000, besonders bevorzugt ≥ 170.000, insbesondere bevorzugt ≥ 195.000
b) -115*Schnittlänge_{PET} + 171*Z_{α} - 129*G_{α} - 29*Flächengewicht + 37*Kettdichte + 19*Schussdichte - Garntiter - 6155 ≥ 1500, bevorzugt ≥ 1800, besonders bevorzugt ≥ 1900,
wobei gilt:
| | |
|---|---|
| Faserart_{Cell}: | Faserart der cellulosischen Stapelfaser, wobei gilt: Lyocell=1; Viskose sowie Modal=2, für Mischungen aus Lyocell und Viskose und/oder Modal ergibt sich ein Wert zwischen 1 und 2 je nach Gewichtsanteil der Lyocell- und Viskose- bzw. Modalfasern |
| Titer_{Cell} | Einzelfasertiter der enthaltenen Cellulosestapelfasern in [dtex], für Mischungen aus Lyocell und Viskose und/oder Modal je nach Gewichtsanteil |
| Schnittlänge_{Cell} | Schnittlänge der enthaltenen Cellulosestapelfasern in [mm], für Mischungen aus Lyocell und Viskose und/oder Modal je nach Gewichtsanteil |
| Schnittlänge_{PET} | Schnittlänge der enthaltenen Polyesterstapelfasern in [mm] |
| Z_{α} | Drehungsbeiwert des Zwirns |
| G_{α} | Drehungsbeiwert des Garns |
| Flächengewicht | Flächengewicht des Gewebes in [g/m²] |
| Kettdichte | Kettdichte des Gewebes in [Fd/10cm] |
| Schussdichte | Schussdichte des Gewebes in [Fd/10cm] |
| Garntiter | Titer der Garne in [dtex] |

2. Gewebe gemäß Anspruch 1, **dadurch gekennzeichnet, dass** Titer_{Cell} ≥ 0,9 dtex, bevorzugt ≥ 1,25 dtex ist.

3. Gewebe gemäß Anspruch 1 oder 2, **dadurch gekennzeichnet, dass** Schnittlänge_{Cell} ≥ 34 mm, bevorzugt ≥ 38 mm ist.

4. Gewebe gemäß einem der vorhergehenden Ansprüche, **dadurch gekennzeichnet, dass** Z_{α} 140 - 165 beträgt.

5. Gewebe gemäß einem der vorhergehenden Ansprüche, **dadurch gekennzeichnet, dass** G_{α} 90 - 135, bevorzugt 110 - 135 beträgt.

6. Gewebe gemäß einem der vorhergehenden Ansprüche, **dadurch gekennzeichnet, dass** das Flächengewicht 180 - 500 [g/m²] beträgt.

7. Gewebe gemäß einem der vorhergehenden Ansprüche, **dadurch gekennzeichnet, dass** der Anteil an cellulosischen Stapelfasern im Gewebe 20 Gew.% oder mehr, bevorzugt 30 Gew.% oder mehr beträgt.

8. Gewebe gemäß Anspruch 7, **dadurch gekennzeichnet, dass** der Anteil an cellulosischen Stapelfasern im Gewebe bis 70 Gew,%, bevorzugt bis zu 60 Gew.%, besonders bevorzugt bis zu 50 Gew.% beträgt.

9. Gewebe gemäß einem der vorhergehenden Ansprüche, **dadurch gekennzeichnet, dass** der Anteil an cellulosischen Stapelfasern in jenen Garnen, in welchen cellulosische Stapelfasern enthalten sind, 10 Gew.% bis zu 90 Gew.%, bevorzugt 20 Gew.% bis zu 70 Gew.%, insbesondere 30 Gew.% bis zu 60 Gew.% beträgt.

10. Gewebe gemäß einem der vorhergehenden Ansprüche, **dadurch gekennzeichnet, dass** die cellulosischen Stapelfasern spinngefärbt sind.

11. Gewebe gemäß einem der vorgehenden Ansprüche, **dadurch gekennzeichnet, dass** ein Teil der Zwirne ein Polyesterfilamentgarn enthält oder aus Polyesterfilamentgarnen besteht.

12. Gewebe gemäß einem der vorhergehenden Ansprüche, **dadurch gekennzeichnet, dass** das Gewebe außer Polyesterstapelfasern, Lyocellstapelfasern, Viskosestapelfasern und/oder Modalstapelfasern sowie ggf. Polyesterfilamentgarnen keine weiteren textilen Fasermaterialien enthält.

13. Verwendung eines Gewebes gemäß einem der vorhergehenden Ansprüche in Automobil-Anwendungen, insbesondere als Stoffbezug in Automobilsitzen.

14. Verfahren zur Feststellung der Eignung eines Gewebes aus miteinander verwobenen Zwirnen, wobei jeweils zwei Garne miteinander zu einem Zwirn verzwirnt sind und wobei zumindest eines der Garne Polyester-Stapelfasern und cellulosische Stapelfasern der Gattungen Lyocell, Viskose und/oder Modal enthält, wobei der Anteil an cellulosischen Stapelfasern im Gewebe von 10 Gew.% bis zu 90 Gew.% beträgt, für die Anwendung in Automobilen, insbesondere in Automobilsitzen, **dadurch gekennzeichnet, dass** für das Gewebe bzw. jene der darin enthaltenen Garne, welche Polyester-Stapelfasern und cellulosische Stapelfasern enthalten, sowie die daraus hergestellten Zwirne die sich aus den beiden Expressionen
a') 32881*Faserart_{Cell} + 9969*Titer_{Cell} -257*Schnittlänge_{Cell} - 20714*Schnittlänge_{PET} + 24514*Z_{α} - 20514*G_{α} - 4119*Flächengewicht + 5850*Kettdichte + 3004*Schussdichte - 833018
und
b') -115*Schnittlänge_{PET} + 171*Z_{α} - 129*G_{α} - 29*Flächengewicht + 37*Kettdichte + 19*Schussdichte - Garntiter - 6155
ergebenden Werte ermittelt werden und überprüft wird, ob
der sich aus der Expression a' ergebende Wert ≥ 100.000, bevorzugt ≥ 140.000, besonders bevorzugt ≥ 170.000, insbesondere bevorzugt ≥ 195.000 ist und
der sich aus der Expression b' ergebende Wert ≥ 1500, bevorzugt ≥ 1800, besonders bevorzugt ≥ 1900 ist.

15. Verfahren zur Herstellung eines für die Anwendung in Automobilen, insbesondere in Automobilsitzen, bestimmten Gewebes aus miteinander verwobenen Zwirnen, wobei jeweils zwei Garne miteinander zu einem Zwirn verzwirnt sind und wobei zumindest eines der Garne Polyester-Stapelfasern und cellulosische Stapelfasern der Gattungen Lyocell, Viskose und/oder Modal enthält, wobei der Anteil an cellulosischen Stapelfasern im Gewebe von 10 Gew.% bis zu 90 Gew.% beträgt, umfassend
- den Schritt des Einsetzens von bestehenden oder geplanten Parameter des Gewebes bzw. der darin enthaltenen Garne, welche Polyester-Stapelfasern und cellulosische Stapelfasern enthalten, sowie der daraus hergestellten Zwirne in die Expressionen
a') 32881*Faserart_{Cell} + 9969*Titer_{Cell} -257*Schnittlänge_{Cell} - 20714*Schnittlänge_{PET} + 24514*Z_{α} - 20514*G_{α} - 4119*Flächengewicht + 5850*Kettdichte + 3004*Schussdichte - 833018
und
b') -115*Schnittlänge_{PET} + 171*Z_{α} - 129*G_{α} - 29*Flächengewicht + 37*Kettdichte + 19*Schussdichte - Garntiter - 6155,
- gegebenenfalls Anpassen der bestehenden Parameter bzw. Vervollständigen der Parameter,
sodass der sich aus der Expression a' ergebende Wert ≥ 100.000, bevorzugt ≥ 140.000, besonders bevorzugt ≥ 170.000, insbesondere bevorzugt ≥ 195.000 ist und
der sich aus der Expression b' ergebende Wert ≥ 1500, bevorzugt ≥ 1800, besonders bevorzugt ≥ 1900 ist.

## Claims

1. A fabric made of interwoven twines, wherein, in each case, two yarns are twisted together to form a twine and at least one of the yarns contains polyester staple fibres and cellulosic staple fibres of the types lyocell, viscose and/or modal, the share of cellulosic staple fibres in the fabric ranging from 10% by weight to 90% by weight, **characterized in that** the fabric or, respectively, those of the yarns contained therein which contain polyester staple fibres and cellulosic staple fibres as well as the twines produced therefrom comply with the following relationships:
a) 32881*Fibre type_{cell} + 9969*Titre_{cell} -257*Cut length_{cell} - 20714*Cut length_{PET} + 24514*Z_{α} - 20514*G_{α} - 4119*Basis weight + 5850*Warp density + 3004*Weft density - 833018 ≥ 100,000, preferably ≥ 140,000, particularly preferably ≥ 170,000, with particular preference ≥ 195,000
b) -115*Cut length_{PET} + 171*Z_{α} - 129*G_{α} - 29*Basis weight + 37*Warp density + 19*Weft density - yarn titre - 6155 ≥ 1500, preferably ≥ 1800, particularly preferably ≥ 1900,
wherein the following applies:
| | |
|---|---|
| Fibre type_{cell}: | Fibre type of the cellulosic staple fibre, wherein the following applies: lyocell = 1; viscose as well as modal = 2, for mixtures of lyocell and viscose and/or modal, the result is a value of between 1 and 2, depending on the weight percentage of the lyocell and viscose or, respectively, modal fibres. |
| Titre_{cell} | Single fibre titre in [dtex] of the cellulose staple fibres contained, for mixtures of lyocell and viscose and/or modal, depending on the weight percentage |
| Cut length_{cell} | Cut length in [mm] of the cellulose staple fibres contained, for mixtures of lyocell and viscose and/or modal, depending on the weight percentage |
| Cut length_{PET} | Cut length in [mm] of the polyester staple fibres contained |
| Z_{α} | twisting factor of the twine |
| G_{α} | twisting factor of the yarn |
| Basis weight | Basis weight of the fabric in [g/m²] |
| Warp density | Warp density of the fabric in [Fd/10cm] |
| Weft density | Weft density of the fabric in [Fd/10cm] |
| Yarn titre | Titre of the yarns in [dtex] |

2. A fabric according to claim 1, **characterized in that** Titre_{cell} is ≥ 0.9 dtex, preferably ≥ 1.25 dtex.

3. A fabric according to claim 1 or 2, **characterized in that** Cut length_{cell} is ≥ 34 mm, preferably ≥ 38 mm.

4. A fabric according to any of the preceding claims, **characterized in that** Z_{α} is 140 - 165.

5. A fabric according to any of the preceding claims, **characterized in that** G_{α} is 90 - 135, preferably 110 - 135.

6. A fabric according to any of the preceding claims, **characterized in that** the basis weight is 180 - 500 [g/m²].

7. A fabric according to any of the preceding claims, **characterized in that** the share of cellulosic staple fibres in the fabric is 20% by weight or more, preferably 30% by weight or more.

8. A fabric according to claim 7, **characterized in that** the share of cellulosic staple fibres in the fabric is up to 70% by weight, preferably up to 60% by weight, particularly preferably up to 50% by weight.

9. A fabric according to any of the preceding claims, **characterized in that** the share of cellulosic staple fibres in those yarns in which cellulosic staple fibres are contained ranges from 10% by weight to 90% by weight, preferably from 20% by weight to 70% by weight, in particular from 30% by weight to 60% by weight.

10. A fabric according to any of the preceding claims, **characterized in that** the cellulosic staple fibres are spin-dyed.

11. A fabric according to any of the preceding claims, **characterized in that** part of the twines contain a polyester filament yarn or consist of polyester filament yarns.

12. A fabric according to any of the preceding claims, **characterized in that** the fabric contains no other textile fibre materials apart from polyester staple fibres, lyocell staple fibres, viscose staple fibres and/or modal staple fibres and, optionally, polyester filament yarns.

13. The use of a fabric according to any of the preceding claims in automotive applications, in particular as a fabric cover in automobile seats.

14. A process for determining the suitability of a fabric made of interwoven twines, wherein, in each case, two yarns are twisted together to form a twine and at least one of the yarns contains polyester staple fibres and cellulosic staple fibres of the types lyocell, viscose and/or modal, the share of cellulosic staple fibres in the fabric ranging from 10% by weight to 90% by weight, for use in automobiles, in particular in automobile seats, **characterized in that**, for the fabric or, respectively, those of the yarns contained therein which contain polyester staple fibres and cellulosic staple fibres, as well as the twines produced therefrom, the values resulting from the two expressions
a') 32881*Fibre type_{Cell} + 9969*Titre_{Cell} -257*Cut length_{cell} - 20714*Cut length_{PET} + 24514*Z_{α} - 20514*G_{α} - 4119*Basis weight + 5850*Warp density + 3004*Weft density - 833018
and
b') -115*Cut length_{PET} + 171*Z_{α} - 129*G_{α} - 29*Basis weight + 37*Warp density + 19*Weft density - yarn titre - 6155
are determined and it is checked as to whether
the value resulting from the expression a' is ≥ 100,000, preferably ≥ 140,000, particularly preferably ≥ 170,000, with particular preference ≥ 195,000, and
the value resulting from the expression b' is ≥ 1500, preferably ≥ 1800, particularly preferably ≥ 1900.

15. A process for the production of a fabric made of interwoven twines, wherein, in each case, two yarns are twisted together to form a twine and at least one of the yarns contains polyester staple fibres and cellulosic staple fibres of the types lyocell, viscose and/or modal, the fabric being intended for use in automobiles, in particular in automobile seats, the share of cellulosic staple fibres in the fabric ranging from 10% by weight to 90% by weight, comprising
- the step of inserting existing or planned parameters of the fabric or, respectively, of the yarns contained therein which contain polyester staple fibres and cellulosic staple fibres, and of the twines produced therefrom, in the expressions
a') 32881*Fibre type_{Cell} + 9969*Titre_{Cell} -257*Cut length_{cell} - 20714*Cut length_{PET} + 24514*Z_{α} - 20514*G_{α} - 4119*Basis weight + 5850*Warp density + 3004*Weft density - 833018
and
b') -115*Cut length_{PET} + 171*Z_{α} - 129*G_{α} - 29*Basis weight + 37*Warp density + 19*Weft density - yarn titre - 6155
- optionally, adapting the existing parameters or, respectively, completing the parameters,
so that the value resulting from the expression a' is ≥ 100,000, preferably ≥ 140,000, particularly preferably ≥ 170,000, with particular preference ≥ 195,000, and
the value resulting from the expression b' is ≥ 1500, preferably ≥ 1800, particularly preferably ≥ 1900.

## Revendications

1. Tissé constitué de fils retordus tissés ensemble, deux fils étant respectivement retordus ensemble de manière à former un fil retors et au moins l'un des fils contenant des fibres discontinues de polyester ainsi que des fibres cellulosiques discontinues du type lyocell, viscose et/ou modal, la proportion de fibres cellulosiques discontinues dans le tissé étant comprise entre 10 % en poids et 90 % en poids, **caractérisé en ce que** le tissé ou chacun des fils contenus dans celui-ci comprenant des fibres discontinues de polyester ainsi que des fibres cellulosiques discontinues, ainsi que les fils retors produits à partir de celles-ci, remplissent les conditions suivantes :
a) 32881*Type de fibre_{Cell} + 9969*Titre_{Cell} -257*Longueur de coupe_{Cell} - 20714*Longueur de coupe_{PET} + 24514*Z_{α} - 20514*G_{α} - 4119*Poids par unité de surface + 5850*Densité de chaîne + 3004*Densité de trame - 833018 ≥ 100.000, de préférence ≥ 140.000, de manière particulièrement préférée ≥ 170.000, et en particulier de préférence ≥ 195.000, et
b) -115*Longueur de coupe_{PET} + 171*Z_{α} - 129*G_{α} - 29*Poids par unité de surface + 37*Densité de chaîne + 19*Densité de trame - Titre de fil - 6155 ≥ 1500, de préférence ≥ 1800, et de manière particulièrement préférée ≥ 1900,
où :
| | |
|---|---|
| Type de fibre_{Cell} | Type de fibre cellulosique discontinue, où lyocell = 1; viscose ainsi que modal = 2, pour les mélanges de lyocell et de viscose et/ou de modal, on obtient une valeur comprise entre 1 et 2 selon la proportion en poids de lyocell et de viscose ou de fibres de modal |
| Titre_{Cell} | Titrage en fibres individuelles, en [dtex], des fibres discontinues de cellulose contenues dans les mélanges de lyocell et de viscose et/ou de modal selon la proportion en poids |
| Longueur de coupe_{Cell} | Longueur de coupe des fibres discontinues de cellulose contenues dans les mélanges de lyocell et de viscose et/ou de modal, en [mm], selon la proportion en poids |
| Longueur de coupe_{PET} | Longueur de coupe, en [mm], des fibres discontinues de polyester contenues |
| Z_{α} | Indice de torsion du fil retors |
| G_{α} | Indice de torsion du fil |
| Poids par unité de surface | Poids par unité de surface du tissé, en [g/m²] |
| Densité de chaîne | Densité de chaîne du tissé, en [Fd/10cm] |
| Densité de trame | Densité de trame du tissé, en [Fd/10cm] |
| Titre de fil | Titre des fils, en [dtex] |

2. Tissé selon la revendication 1, **caractérisé en ce que** le titre_{Cell} est ≥ 0,9 dtex, de préférence ≥ 1,25 dtex.

3. Tissé selon la revendication 1 ou 2, **caractérisé en ce que** la longueur de coupe_{Cell} est ≥ 34 mm, de préférence ≥ 38 mm.

4. Tissé selon l'une quelconque des revendications précédentes, **caractérisé en ce que** Z_{α} est égal à 140 - 165.

5. Tissé selon l'une quelconque des revendications précédentes, **caractérisé en ce que** G_{α} est égal à 90 - 135, de préférence à 110 - 135.

6. Tissé selon l'une quelconque des revendications précédentes, **caractérisé en ce que** le poids par unité de surface est égal à 180 - 500 [g/m²].

7. Tissé selon l'une quelconque des revendications précédentes, **caractérisé en ce que** la proportion de fibres cellulosiques discontinues dans le tissé est de 20 % en poids, ou plus, et de préférence de 30 % en poids, ou plus.

8. Tissé selon la revendication 7, **caractérisé en ce que** la proportion de fibres cellulosiques discontinues dans le tissé va jusqu'à 70 % en poids, de préférence jusqu'à 60 % en poids, et de manière particulièrement préférée jusqu'à 50 % en poids.

9. Tissé selon l'une quelconque des revendications précédentes, **caractérisé en ce que** la proportion de fibres cellulosiques discontinues dans ces fils, dans lesquels des fibres cellulosiques discontinues sont contenues, est comprise entre 10 % en poids et 90 % en poids, de préférence entre 20 % en poids et 70 % en poids, et en particulier entre 30 % en poids et 60 % en poids.

10. Tissé selon l'une quelconque des revendications précédentes, **caractérisé en ce que** les fibres cellulosiques discontinues sont colorées par filage.

11. Tissé selon l'une quelconque des revendications précédentes, **caractérisé en ce qu'**une partie des fils retors contient un fil de filament de polyester ou est constituée de fils de filaments de polyester.

12. Tissé selon l'une quelconque des revendications précédentes, **caractérisé en ce que**, à l'exception de fibres discontinues de polyester, de fibres discontinues de lyocell, de fibres discontinues de viscose et/ou de fibres discontinues de modal, et le cas échéant, de fils de filaments de polyester, le tissé ne contient pas d'autres matières fibreuses textiles.

13. Utilisation d'un tissé selon l'une quelconque des revendications précédentes dans des applications relatives aux automobiles, en particulier comme housse en tissu de sièges d'automobiles.

14. Procédé permettant de déterminer le caractère approprié d'un tissé constitué de fils retordus tissés ensemble, deux fils étant respectivement retordus ensemble de manière à former un fil retors et au moins l'un des fils contenant des fibres discontinues de polyester ainsi que des fibres cellulosiques discontinues du type lyocell, viscose et/ou modal, la proportion de fibres cellulosiques discontinues dans le tissé étant comprise entre 10 % en poids et 90 % en poids, à des applications relatives aux automobiles, en particulier aux sièges d'automobiles, **caractérisé en ce que** pour le tissé ou chacun des fils contenus dans celui-ci comprenant des fibres discontinues de polyester ainsi que des fibres cellulosiques discontinues, ainsi que les fils retors produits à partir de celles-ci, les valeurs obtenues à partir des deux expressions suivantes :
a') 32881*type de fibres_{Cell} + 9969*Titer_{Cell} -257*Longueur de coupe_{Cell} - 20714*Longueur de coupe_{PET} + 24514*Z_{α} - 20514*G_{α} - 4119*Poids par unité de surface + 5850*Densité de chaîne + 3004*Densité de trame - 833018
et
b') -115*Longueur de coupe_{PET} + 171*Z_{α} - 129*G_{α} - 29*Poids par unité de surface + 37*Densité de chaîne + 19*Densité de trame - Titre de fil - 6155 sont trouvées, et on vérifie si :
la valeur résultant de l'expression a' est ≥ 100.000, de préférence ≥ 140.000, de manière particulièrement préférée ≥ 170.000, et en particulier de préférence ≥ 195.000, et si la valeur résultant de l'expression b' est ≥ 1500, de préférence ≥ 1800, et de manière particulièrement préférée ≥ 1900.

15. Procédé de production d'un tissé destiné à une utilisation relative aux automobiles, en particulier aux sièges d'automobiles, à partir de fils retordus tissés ensemble, deux fils étant respectivement retordus ensemble de manière à former un fil retors et au moins l'un des fils contenant des fibres discontinues de polyester ainsi que des fibres cellulosiques discontinues du type lyocell, viscose et/ou modal, la proportion de fibres cellulosiques discontinues dans le tissé étant comprise entre 10 % en poids et 90 % en poids, comprenant :
- l'étape consistant à insérer des paramètres existants ou prévus du tissé ou des fils contenus dans celui-ci comprenant des fibres discontinues de polyester ainsi que des fibres cellulosiques discontinues, ainsi que des fils retors produits à partir de celles-ci dans les expressions suivantes :
a') 32881*Type de fibrec_{Cell} + 9969*Titre_{Cell} -257*Longueur de coupe_{Cell} - 20714*Longueur de coupe_{PET} + 24514*Z_{α} - 20514*G_{α} - 4119*Poids par unité de surface + 5850*Densité de chaîne + 3004*Densité de trame - 833018,
et
b') -115*Longueur de coupe_{PET} + 171 *Z_{α} - 129*G_{α} - 29*Poids par unité de surface + 37*Densité de chaîne + 19*Densité de trame - Titre de fil - 6155 ; et
- éventuellement l'étape consistant à adapter les paramètres existants ou à compléter les paramètres,
de telle sorte que la valeur résultant de l'expression a' soit ≥ 100.000, de préférence ≥ 140.000, de manière particulièrement préférée ≥ 170.000, et en particulier de préférence ≥ 195.000, et que la valeur résultant de l'expression b' soit ≥ 1500, de préférence ≥ 1800, et de manière particulièrement préférée ≥ 1900.
